# EUROPÄISCHE PATENTSCHRIFT

(11) **EP 0 575 003 B1**
(45) Veröffentlichungstag und Bekanntmachung des Hinweises auf die Patenterteilung: **17.02.1999**
(21) Anmeldenummer: 93201714.8
(22) Anmeldetag: 15.06.1993
(51) Int. Cl.: H01C 17/06

(54) **Elektrische Widerstandsschicht**
Electrical resistive layer
Résistance électrique en couche

(30) Priorität: 16.06.1992 DE 4219649
(43) Veröffentlichungstag der Anmeldung: 22.12.1993
(73) Patentinhaber: Philips Patentverwaltung GmbH, 22335 Hamburg (DE); FRAUNHOFER-GESELLSCHAFT ZUR FÖRDERUNG DER ANGEWANDTEN FORSCHUNG E.V., 80636 München (DE); Koninklijke Philips Electronics N.V., 5621 BA Eindhoven (NL)
(72) Erfinder: Boettger, Eckart, D-29614 Soltau (DE); Dimigen, Heinz, Prof. Dr., D-22605 Hamburg (DE); Klages, Claus-Peter, Dr., D-22085 Hamburg (DE); Taube, Klaus, Dr., D-22549 Hamburg (DE); Thyen, Rudolf, D-24250 Bothkamp (DE); Hübsch, Hubertus, D-22339 Hamburg (DE); Veyhl, Rainer, D-25746 Heide (DE); Weber, Andreas Dr., D-20249 Hamburg (DE)
(74) Vertreter: Volmer, Georg, Dipl.-Ing.

(56) Entgegenhaltungen:
- THIN SOLID FILMS Bd. 201, Nr. 1 , 5. Juni 1991 , LAUSANNE CH Seiten 109 - 122 GERHARD SOBE ET AL. 'Process characterization with D.C. magnetron sputtering of Cr-Si-C thin films in Ar-CH4 mixtures'

## Beschreibung

Die Erfindung betrifft eine Me-C:H-Schicht als hochohmige elektrische Widerstandsschicht sowie einen diskreten elektrischen Widerstand und die Verwendung der elektrischen Widerstandsschicht.

Elektrische Widerstandsschichten sind bereits bekannt. Die DE-OS 25 09 623 beschreibt ein Verfahren zur Herstellung von elektrischen Widerstandsschichten aus Ta-C_{X} mit 0,35 > X > 0,8 durch Kathodenzerstäubung.

Aus dieser Schrift geht hervor, daß im System Ta-C der geringe TK von -25 ppm/K mit einem spezifischen Widerstand von 200 - 300 µΩcm einhergeht (z.B. siehe Figur 3). Diese Schichten sind demnach für hochohmige Präzisionswiderstände, d.h. für Präzisionswiderstände mit einem spezifischen Widerstand von größer 1.000 µΩcm, nicht geeignet.

In der EP 0 247 413 A1 werden ebenfalls Widerstandsschichten beschrieben, die durch Zerstäubung von Zirkon/Palladium, Titan/Gold, Zirkon/Gold, Hafnium/Gold oder Titan/Palladium in reaktiver Gasatmosphäre hergestellt werden. Es sollen gemäß der Lehre dieser Schrift ausdrücklich Schichten in Form von Nitriden (Anspruch 3) oder Karbiden oder Karbonitriden hergestellt werden (Beschreibung Spalte 3, Zeilen 16 - 19).

Die nach dieser Druckschrift hergestellten Schichten bestehen demnach aus metallisch leitenden Einschlüssen (Gold, Palladium oder Platin) in einer metallisch leitenden Matrix (Carbid oder Nitrid). Derartige Metallkompositschichten sind demnach ebenfalls als Schichten mit einem hohen spezifischen Widerstand nicht geeignet. Die Temperaturabhängigkeit des Widerstandes wird nicht näher spezifiziert.

Moderne mikroelektronische Anwendungen erfordern aber gerade Widerstandswerte von mehr als 1 MΩ bei möglichst geringen Temperaturkoeffizienten des Widerstandes (im folgenden mit TK abgekürzt). Voraussetzung für die Realisierung solcher Komponenten sind Schichtmaterialien mit einem hohen spezifischen Widerstand von mindestens 1.000 µΩcm bei sehr geringem TK. Wie aus der Diskussion des Standes der Technik hervorgeht, sind diese Metall-Metallcarbid-Schichten nicht in der Lage, diese Anforderungen zu erfüllen. Deshalb werden z.Z. auch Systeme CrSi realisiert und für hochohmige Schichtwiderstände eingesetzt.

Aus Thin Solid Films 201 (1991) 109 ist ein Verfahren zur Herstellung von Cr-Si-C- Filmen für Dünnschichtwiderstände durch ein D.C. Magnetron - Sputterverfahren in Ar-CH₄- Atmosphäre bekannt, bei dem Wasserstoff in den Film eingebaut wird und Filme beispielsweise der Zusammensetzung Si_{0.30}Cr_{0.12}C_{0.28}H_{0.30} entstehen. Diese Filme haben einen negativen Temperaturkoeffizenten, der größer ist als der von Cr-Si-O-Schichten.

Der Widerstandswert eines diskreten elektrischen Widerstandes kann zwar durch einen Mikrostrukturierungsprozeß (Wendeln bei zylindrischen, Mändrieren bei flachen Widerstandskörpern) erhöht werden. Dem bei diesem Prozeß zu erzielenden Endwert/Grundwertverhältnis ist aber durch die begrenzte Gesamtfläche des Widerstandes eine obere Grenze gesetzt, da die Leiterbahn nicht beliebig schmal werden darf. Der Trend bei der Entwicklung diskreter elektrischer Widerstände geht aber in Richtung Miniaturisierung. Die Fläche der kleinsten Bauformen beträgt z.Z. nur noch rund 1 x 2 qmm. Die Forderung nach Hochohmigkeit ist deshalb nur durch eine Vergrößerung des spezifischen Widerstandes des verwendeten Schichtmaterials zu erfüllen.

Es ist deshalb die Aufgabe der vorliegenden Erfindung, ein Schichtwiderstandsmaterial zu realisieren, welches einen hohen spezifischen Widerstand, vorzugsweise von mehr als 1.000 µΩcm, mit einem niedrigen TK, vorzugsweise zwischen -100 und +100 ppm/K, verbindet. Eine weitere Aufgabe der Erfindung ist es, einen entsprechenden elektrischen Widerstand, der als diskretes Bauelement verwendet werden kann, anzugeben.

Die Aufgabe wird erfindungsgemäß dadurch gelöst, daß eine elektrische Widerstandsschicht vorgeschlagen wird, die aus einer hochvernetzten Kohlenstoff-Wasserstoff-Matrix mit 40 bis 95 Atom-% Kohlenstoff, 1 bis 30 Atom-% Wasserstoff und 4 bis 60 Atom-% eines oder mehrerer Metalle, ausgewählt aus der 1. und/oder 8. Nebengruppe des Periodensystems der Elemente (nach neuer IUPAC-Nomenklatur aus der 8. und/oder 9. und/oder 10. und/oder 11. Gruppe des Periodensystems der Elemente), wobei das oder die Metalle in Form von kristallinen Partikeln mit einer Partikelgröße im Nanometerbereich vorliegen, besteht. Überraschenderweise wurde gefunden, daß diese Me-C:H-Schichten einen spezifischen Widerstand von größer 1.000 µΩcm und einen TK zwischen -50 und +50 ppm/K aufweisen, wobei zwischen Metall und Kohlenstoff keine Carbidbildung stattgefunden hat. Eine bevorzugte Ausführungsform sieht vor, daß als Metalle Metalle aus der Kupfer-Gruppe und/oder Platin-Gruppe, ausgewählt werden. Als besonders geeignet hat sich hier Ag, Pt, Au und/oder Cu erwiesen.

Eine weitere vorteilhafte Variante sieht vor, daß ein Teil des Kohlenstoffes durch Silicium und/oder Bor und/oder Stickstoff ersetzt ist. Als günstig hat es sich erwiesen, zwischen 1 und 95 %, vorteilhafterweise zwischen 1 und 40 %, des Kohlenstoffanteiles durch Silicium und/oder Bor und/oder Stickstoff zu substituieren.

Die erfindungsgemäßen Schichten bestehen aus einer hochvernetzten Kohlenwasserstoff-Matrix mit bevorzugt eingebetteten nanocristallinen, metallisch leitenden Partikeln. Sie verhalten sich bezüglich ihrer elektrischen Eigenschaften bei hohen Metallgehalten metallisch (positiver TK), bei genügend niedrigem Metallgehalt wie Halbleiter (negativer TK). Für jedes Me-C:H-System gibt es demnach eine Zusammensetzung, bei der der TK = 0 ppm/K ist. Der zu einer Schicht mit einem TK = 0 ppm/K gehörende, durch Interpolation abgeschätzte spezifische Widerstand beträgt für die Schichtsysteme Ti-C:H, Ta-C:H und Nb-C:H ca. 200 - 300 µΩcm für die Schichtsysteme Pt-C:H, Au-C:H und Cu-C:H rund 10.000 µΩcm. Demnach weisen Schichten mit Metallen, die keine metallischen Carbide bilden, wie z.B. Platin, Gold und Kupfer, erhebliche Abweichungen von der als "Mooijschen Regel" bekannten empirischen Gesetzmäßigkeiten auf, wonach für die ganz überwiegende Zahl elektrischer Leiter ein TK zwischen -100 und +100 ppm/K mit einem spezifischen Widerstand zwischen etwa 100 und 200 µΩcm einhergeht.

Die Herstellung dieser Me-C:H-Schichten erfolgt mit den Methoden des Standes der Technik, d.h. mit CVD oder mit PVD. Durch einen anschließenden Temperprozeß, vorzugsweise an Luft, werden die Schichteigenschaften nachträglich stabilisiert (Voralterung). Die so hervorgerufenen Änderungen der Schichtstruktur (Erhöhung der Partikelgröße, Ausheilung von Gitterfehlern, Erhöhung der Matrixvernetzung) sowie Änderungen der chemischen Zusammensetzung (Einbau von Sauerstoff, Austreibung von Wasserstoff und Kohlenstoff) haben auch eine Änderung der elektrischen Eigenschaften zur Folge. Je nach Schichtsystem und Metallgehalt kann durch geeignete Temperbedingungen (Temperatur, Zeit, umgebendes Medium) ein TK nahe 0 ppm/K erreicht werden. Um die Schicht beim Tempern vor einer thermischen Zersetzung mit dem Luftsauerstoff zu schützen, kann zusätzlich auf die eigentliche Funktionsschicht eine Passivierungsschicht, z.B. eine ca. 100 nm dicke, amorphe, siliciumhaltige Kohlenwasser-stoffschicht (a-CSi:H), aufgebracht werden. Durch das neue erfindungsgemäße Dünnschichtmaterial werden demnach höhere spezifische Widerstände als bei CrSi (ca. 1.000 µΩcm) bei gleichem TK ermöglicht. Aufgrund der besonderen Mikrostruktur des Materials (dichtes amorphes Netzwerk) ergibt sich zudem eine wesentlich verbesserte Langzeitstabilität.

Die Erfindung betrifft weiterhin noch einen elektrischen Widerstand als diskretes Bauelement mit den Merkmalen des Anspruchs 5. Erfindungsgemäß wird danach die beschriebene elektrische Widerstandsschicht auf ein Substrat in einer Schichtdicke von 10 Nanometer bis 10 µm, vorzugsweise 50 Nanometer bis 5 µm, mit dem bekannten Verfahren aufgebracht. In einer bevorzugten Ausführungsform wird als Substrat AIN, BN, Al₂O₃, SiC oder Silicat verwendet.

Letztlich betrifft die Erfindung auch die Verwendung der elektrischen Widerstandsschicht zum Herstellen von elektrischen Widerständen als diskrete und/oder integrierte Bauelemente.
Die Erfindung wird anhand von drei Ausführungsbeispielen näher erläutert.

### Ausführungsbeispiele

### 1. Au-C:H

In einer mit einem Goldtarget (15 cm) ausgestatteten Parallelplatten-HF-Sputteranlage (13.56 MHz, 800 W, 1,5 kV Target-Biasspannung) (siehe Skizze 1) wird bei einem Druck von 0.03 mbar in einer Gasatmosphäre aus Argon (46 sccm, wobei sccm Standardkubikzentimeter pro Minute bedeutet und mit cm³/min. unter Standardbedingungen gleichzusetzen ist) und Ethylen (3 sccm) ein Plasma gezündet. Auf einem in 6 cm Abstand vom Target angebrachten Quarzsubstrat scheidet sich in 17 Minuten eine Au-C:H-Schicht von 1.5 µm Dicke ab. Die Elementaranalyse (Elektronenstrahl-Mikrosonde) ergibt einen atomaren Goldanteil (Au/(Au+C)) von 0,55, der Wasserstoffgehalt ist insgesamt kleiner als 30 at-%. Die elektrische Charakterisierung der Schicht ergibt einen spezifischen Widerstand von 2.500 µΩcm und einen TK von 45 ppm/K bei Raumtemperatur.

### 2. Pt-C:H

Pt-C:H-Schichten wurden durch reaktives HF-Sputtern hergestellt. Der Traget-Substratabstand betrug 5.5 cm, der Gesamtdruck 0.020 mbar. Der Ethin-Anteil der Gasphase betrug 2% (Rest: Argon), die Target-Biasspannung 1.5 kV. Auf diese Weise wurden auf Keramiksubstraten in 30 min. 0.5 µm dicke Schichten erhalten. Die Elementaranalyse ergab einen atomaren Platinanteil (Pt/(Pt+C)) von 0,09, der Wasserstoffgehalt ist insgesamt kleiner als 30 at-%. Die elektrische Charakterisierung der Schicht nach einem Temperprozeß (1h, Luft, 300°C) ergab einen spezifischen Widerstand von 19.000 µΩcm und einen TK von 40 ppm/K bei Raumtemperatur.

### 3. Pt-CSi:H

Pt-CSi:H-Schichten sind durch reaktives HF-Sputtern mit Tetramethylsilan (TMS) hergestellt worden. Der Target-Substratabstand betrug 5.5 cm, die Target-Biasspannung 2.0 kV. Bei einem Prozeßdruck von 0.01 mbar betrug der TMS-Partialdruck 0.001 mbar (Rest: Argon). Bei einer Beschichtungszeit von 1 Stunde wurden 2 µm dicke Schichten hergestellt. Die Elementaranalyse ergab einen atomaren Platinanteil (Pt/Pt+Si+C) von 0.33, einen atomaren Silicium-anteil (Si/(Pt+Si+C)) von 0.12 und einen atomaren Kohlenstoffanteil (C/(Pt+Si+C)) von 0.55. Der Wasserstoffgehalt ist insgesamt kleiner als 30 at%. Die elektrische Charakterisierung der Schicht nach einem Temperprozeß (8h, Luft, 300°C) ergab einen spezifischen Widerstand von 63.000 µΩcm und einen TK von -46 ppm/K bei Raumtemperatur.

## Patentansprüche

1. Elektrische Widerstandsschicht aus einer hochvernetzten Kohlenstoff-Wasserstoff-Matrix mit 40 bis 95 Atom-% Kohlenstoff, 1 bis 30 Atom-% Wasserstoff und 4 bis 60 Atom-% eines oder mehrerer Metalle, ausgewählt aus der 1. und/oder 8. Nebengruppe des Periodensystems der Elemente, wobei das oder die Metalle in Form von kristallinen Partikeln mit einer Partikelgröße im Nanometerbereich vorliegen.

2. Elektrische Widerstandsschicht gemäß Anspruch 1,
dadurch gekennzeichnet,
daß die Metalle Ag, Au, Cu, Pt und/oder Pd sind.

3. Elektrische Widerstandsschicht gemäß Anspruch 1,
dadurch gekennzeichnet,
daß die Metalle in Form von kristallinen Partikeln mit einer Partikelgröße zwischen 1 und 500 nm vorliegen.

4. Elektrische Widerstandsschicht gemäß Anspruch 1,
dadurch gekennzeichnet,
daß zwischen 1 bis 95 % des Kohlenstoffanteiles durch Silicium und/oder Bor und/oder Stickstoff ersetzt ist.

5. Elektrischer Widerstand als diskretes Bauelement mit einem Substrat und einer elektrischen Widerstandsschicht mit einer Dicke von 10 nm bis 10µm aus einer hochvernetzten Kohlenstoff-Wasserstoff-Matrix mit 40 bis 95 Atom-% Kohlenstoff, 1 bis 30 Atom-% Wasserstoff und 4 bis 60 Atom-% eines oder mehrerer Metalle, ausgewählt aus der 1. und/oder 8. Nebengruppe des Periodensystems der Elemente, wobei das oder die Metalle in Form von kristallinen Partikeln mit einer Partikelgröße im Nanometerbereich vorliegen.

6. Elektrischer Widerstand als diskretes Bauelement gemäß Anspruch 5,
dadurch gekennzeichnet,
daß das Substrat aus AIN-, BN-, Al₂O₃-, SiC- und/oder Silikat-Keramik besteht.

7. Verwendung der elektrischen Widerstandsschicht gemäß Anspruch 1 zur Herstellung von elektrischen Widerständen als diskrete und/oder integrierte Bauelemente.

## Claims

1. A resistive film of a highly cross-linked carbon-hydrogen matrix comprising 40 to 95 at. % carbon, 1 to 30 at. % hydrogen and 4 to 60 at. % of one or more metals, selected from the 1^{st} and/or 8^{th} auxiliary group of the periodic table of elements, the metal(s) being present in the form of crystalline particles having a size in the nanometer range.

2. A resistive film as claimed in Claim 1, characterized in that the metals are Ag, Au, Cu, Pt and/or Pd.

3. A resistor as claimed in Claim 1, characterized in that the metals are present in the form of crystalline particles having a size ranging between 1 and 500 nm.

4. A resistive film as claimed in Claim 1, characterized in that between 1-95 % of carbon is replaced by silicon and/or boron and/or nitrogen.

5. A resistor for use as a discrete component, comprising a substrate and a resistive film having a thickness of 10 nm to 10 µm, which is composed of a highly cross-linked carbon-hydrogen matrix comprising 40 to 95 at. % carbon, 1 to 30 at. % hydrogen and 4 to 60 at. % of one or more metals, selected from the 1^{st} and/or 8^{th} auxiliary group of the periodic table of elements, the metal(s) being present in the form of crystalline particles having a size in the nanometer range.

6. A resistor for use as a discrete component as claimed in Claim 5, characterized in that the substrate is composed of AlN, BN, Al₂O₃, SiC and/or silicate ceramic.

7. The use of the resistive film as claimed in Claim 2 for manufacturing resistors for use as discrete and/or integrated components.

## Revendications

1. Résistance électrique en couche formée d'une matrice d'hydrocarbure très réticulée avec 40 à 95% en atomes de carbone, 1 à 30% en atomes d'hydrogène et 4 à 60% en atomes d'un ou plusieurs métaux choisis dans les 1er et/ou 8^{ème} groupes du système périodique des éléments, le ou les métaux étant présents sous la forme de particules cristallines d'un diamètre des particules de l'ordre du nanomètre.

2. Résistance électrique en couche selon la revendication 1, caractérisée en ce que les métaux sont Ag, Cu, Cu, Pt et/ou Pd.

3. Résistance électrique en couche selon la revendication 1, caractérisée en ce que les métaux sont présents sous la forme de particules cristallines présentant un diamètre des particules de l'ordre de 1 à 500 nm.

4. Résistance électrique en couche selon la revendication 1, caractérisée en ce que 1 à 95% de la part de carbone sont remplacés par du silicium et/ou du bore et/ou de l'azote.

5. Résistance électrique sous forme de composant discret avec un substrat et une résistance électrique en couche d'une épaisseur de 10 nm à 10 µm composée d'une matrice d'hydrocarbure très réticulée avec 40 à 95% en atomes de carbone, 1 à 30% en atomes d'hydrogène et 4 à 60% en atomes d'un ou plusieurs métaux choisis parmi les 1^{er} et/ou 8^{ème} groupes du système périodique des éléments, le ou les métaux étant présents sous forme de particules cristallines avec un diamètre des particules de l'ordre du nanomètre.

6. Résistance électrique sous forme de composant discret conformément à la revendication 5, caractérisée en ce que le substrat se compose de céramique AIN-, BN-, Al₂O₃₋, SiC- et/ou de silicate.

7. Utilisation de la résistance électrique en couche selon la revendication 1 pour la fabrication de résistances électriques sous forme de composants discrets et/ou intégrés.
